# FASCICULE DE BREVET EUROPEEN

(11) **EP 0 145 722 B1**
(45) Date de publication et mention de la délivrance du brevet: **17.11.1988**
(21) Numéro de dépôt: 84901357.8
(22) Date de dépôt: 21.03.1984
(51) Int. Cl.: C23C 18/00

(54) **PROCEDE D'ELABORATION DE COUCHES COMPOSITES**
VERFAHREN ZUM HERSTELLEN VON SCHICHTEN AUS VERBUNDWERKSTOFFEN
METHOD FOR MAKING COMPOSITE LAYERS

(30) Priorité: 21.03.1983 FR 8304565
(43) Date de publication de la demande: 26.06.1985
(73) Titulaire: COMMISSARIAT A L'ENERGIE ATOMIQUE, 75015 Paris Cédex 15 (FR)
(72) Inventeur: BLANDENET, Gérard, F-38240 Meylan (FR); CHAZEE, Jean-Jacques, F-38000 Grenoble (FR); COURT, Michel, F-38130 Echirolles (FR)
(74) Mandataire: Mongrédien, André
(86) Numéro de dépôt international: FR8400073
(87) Numéro de publication internationale: WO8403720

(56) Documents cités:
- FR-A- 1 353 049
- FR-A- 1 407 090
- FR-A- 2 043 511
- FR-A- 2 046 320
- FR-A- 2 322 634
- FR-A- 2 439 165
- GB-A- 2 068 935
- Patents Abstracts of Japan, vol. 1, no. 126, 20 October 1977, p. 5480E77
- Thin Solid Films, vol. 77, no. 1-3, Elsevier Sequoia (NL), G. Blandenet et al. "Thin layers deposited by the pyrosol process", pp. 81-90

## Description

La présente invention concerne un procédé d'élaboration de couches composites. Elle s'applique notamment à la réalisation d'électrodes pour des cellules d'affichage à milieu liquide et à la réalisation de pièces transparentes chauffantes permettant le dégivrage des vitres par exemple.

On connaît des procédés permettant de réaliser des couches composites par exemple constituées par une première couche en oxyde d'indium dopé à l'étain, déposée sur un substrat par exemple en verre, et par une seconde couche en oxyde d'étain dopé au fluor ou à l'antimoine, déposée sur la première couche.

Un premier procédé, connu par la demande de brevet français no 7 733 383 du 7 novembre 1977 (FR-A-2407 746), consiste à déposer la première couche par pulvérisation cathodique radiofréquence, à effectuer ensuite un recuit sous vide de cette première couche, puis à déposer la seconde couche également par pulvérisation cathodique radiofréquence.

Ce premier procédé présente l'inconvénient de nécessiter un traitement thermique (recuit sous vide) après le dépôt de la première couche, de façon à abaisser la résistivité de cette couche jusqu'à des valeurs compatibles avec les applications envisagées pour les couches composites considérées. Le but de ce recuit thermique sous vide est d'accroître l'écart à la stoechiométrie, élément principal de la conductivité de ces oxydes.

Un deuxième procédé, connu par la demande de brevet français no 7 038 371 du 23 octobre 1970 (FR-A-2 110 622), consiste à déposer la première couche, par pulvérisation chimique réactive d'aérosols obtenus par voie ultrasonore ou pneumatique, sur le substrat, dans un dispositif connu, prévu à cet effet, et à une température supérieure à la température ambiante, celle-ci étant de l'ordre de 20 °C; à sortir ensuite du dispositif en question l'ensemble constitué par le substrat et la première couche, pour amener cet ensemble à l'air libre et le refroidir jusqu'à la température ambiante; à replacer ensuite ledit ensemble dans le dispositif; et à déposer la seconde couche également par pulvérisation chimique réactive d'aérosols obtenus par voie ultrasonore ou pneumatique, après avoir réchauffé préablement le substrat et la première couche.

Ce deuxième procédé présente, du fait des dispositifs connus pour sa mise en oeuvre, l'inconvénient de nécessiter des dépôts séparés des deux couches, avec retour à l'air (à la température ambiante), après avoir déposé la première couche, et donc de ne pas permettre d'obtenir des couches d'oxyde d'indium dopé à l'étain de faible résistivité électrique, c'est-à-dire de résistivité électrique au plus égale à 2,5-10-⁴ ohm-cm. En effet, les propriétés électriques de la première couche sont affectées par la réduction de l'écart à la stoechiométrie, de l'oxyde d'indium, provoqué par l'oxydation à l'air de cette première couche lors de son refroidissement ou de son réchauffage préalable au dépôt de la seconde couche.

La présente invention a pour but de remédier aux inconvénients précédents en proposant un procédé qui permet d'élaborer des couches composites conductrices de faible résistivité électrique sans traitement thermique.

On connaît également par le document FR-A-2 043 511 un système pour le traitement continu de pièces, comprenant une pluralité de chambres contenant des atmosphères déterminées, ainsi qu'une pluralité de zones de transition, chaque zone étant destinée à isoler l'une de l'autre deux atmosphères adjacentes. Ladite zone de transition comporte en moyen d'introduction d'une autre atmosphère ne réagissant pas avec lesdites atmosphères et, de part et d'autre du moyen d'introduction, des moyens d'évacuation de ladite autre atmosphère. Les extrémités de la zone de transition sont pourvues d'ouvertures pour le passage des pièces, dont la taille est complémentaire de la section de ces pièces.

De façon précise, la présente invention a pour objet un procédé d'élaboration de couches composites conductrices, constituées d'une première couche et d'une seconde couche, élaborées à partir de composés chimiques, les couches étant superposées, ce procédé consistant à déposer la première couche sur un substrat puis la seconde couche sur la première couche, la première couche étant faite d'oxyde d'indium dopé à l'étain, la seconde couche étant faite d'oxyde d'étain dopé avec l'un des deux éléments fluor ou antimoine, les dépôts des couches étant effectués par pulvérisation chimique réactive à des températures déterminées par les composés à déposer, procédé caractérisé en ce que la seconde couche est déposée immédiatement après la première et en ce qu'une atmosphère chimiquement inerte et une température voisine de la température d'élaboration de la première couche sont maintenues entre chaque dépôt, de façon que la première couche ait une résistivité électrique finale au plus égale à 2,5.10-4 ohm - cm.

On évite toute modification des propriétés physiques des couches ainsi déposées en maintenant un milieu chimiquement inerte entre chaque dépôt de couche.

Par «atmosphère ou milieu chimiquement inerte», on entend par exemple une atmosphère d'azote ou d'un gaz rare.

Par «températures déterminées», on entend les températures auxquelles doivent être effectuées les pulvérisations chimiques réactives et qui sont bien entendu fonction des composés à déposer et de la nature du substrat ou des couches précédemment déposées.

Bien entendu, le dépôt de la dernière couche est suivi d'un refroidissement à l'air ambiant des couches composites obtenues, la dernière couche jouant le rôle de barrière protectrice pour toutes les autres couches déposées avant elle.

Le substrat est par exemple fait d'un matériau électriquement isolanttel que le verre.

Les couches composites obtenues présentent une très faible résistivité et en outre une transmission optique élevée.

Selon une autre caractéristique particulière, ladite pulvérisation chimique réactive est une pulvérisation ultrasonore.

Selon une autre caractéristique particulière, ladite pulvérisation chimique réactive est une pulvérisation pneumatique.

La présente invention utilise un dispositif comprenant:
- une première chambre prévue pour le dépôt de la première couche et suivie par au moins une autre chambre, prévue pour le dépôt de ladite seconde couche, chaque chambre communiquant avec la suivante par l'intermédiaire d'un moyen de transfert chauffant rempli d'une atmosphère chimiquement inerte,
- des moyens de déplacement du substrat d'une chambre à la suivante, coopérant avec ledit moyen de transfert chauffant, chaque chambre étant pourvue de moyens pour déposer par pulvérisation chimique réactive la couche qui lui correspond, les chambres et les moyens de transfert chauffant étant maintenus à des températures déterminées par les composés à déposer.

Le dispositif d'élaboration utilisé dans l'invention permet de déposer les couches immédiatement les unes après les autres, à des températures adaptées à chaque composé à déposer, et de pouvoir maintenir chaque couche, après son dépôt et jusqu'au moment du dépôt de la couche suivante, dans un milieu chimiquement inerte, de façon à éviter toute modification des propriétés des couches antérieures lors de leur passage dans le moyen de transfert chauffant.

L'invention sera mieux comprise à la lecture de la description qui suit d'un exemple de réalisation donné à titre indicatif et non limitatif, en référence aux dessins annexés sur lesquels:
- la figure 1 est une vue schématique d'un mode de réalisation particulier d'un dispositif pour la mise en oeuvre du procédé objet de l'invention, et
- la figure 2 est une vue schématique d'un mode de réalisation particulier de moyens de pulvérisation ultrasonore utilisés dans le dispositif représenté sur la figure 1.

Sur la figure 1, on a représenté schématiquement un mode de réalisation particulier d'un dispositif pour la mise en oeuvre du procédé objet de l'invention, permettant de réaliser des couches composites constituées par exemple par une première couche 2 électriquement conductrice, faite d'oxyde d'indium dopé à l'étain et déposée sur un substrat 3 électriquement isolant tel qu'une plaque de verre, et par une seconde couche 4 électriquement conductrice, faite d'oxyde d'étain dopé au fluor ou à l'antimoine et déposée sur la première couche 2.

Le dispositif représenté sur la figure 1 comporte essentiellement une première chambre 5a prévue pour le dépôt de la première couche 2, une seconde chambre 5b prévue pour le dépôt de la seconde couche 4, un moyen de transfert chauffant 6 par l'intermédiaire duquel communiquent les deux chambres 5a et 5b, et des moyens 7 de déplacement du substrat 3 der la première enceinte 5a à la seconde enceinte 5b par l'intermédiaire du moyen de transfert 6. Chaque chambre 5a ou 5b est pourvue de moyens 8a ou 8b pour déposer par pulvérisation la couche 2 ou 4 qui lui correspond.

Le dispositif représenté sur la figure 1 peut être réalisé à l'aide d'un four à défilement 9 qui est disposé horizontalement par exemple et sur lequel sont montées verticalement et l'une à la suite de l'autre, les deux chambres 5a et 5b, de façon qu'elles communiquent avec le four à défilement 9. Ledit moyen de transfert 6 est alors constitué par la partie du four à défilement 9 comprise entre les deux chambres 5a et 5b. Le four à défilement 9 comprend bien entendu une entrée 10 et une sortie 11 respectivement prévues pour l'introduction du substrat 3 dans ce four 9 et pour la récupération du substrat 3 muni des couches 2 et 4 une fois celle-ci formées. Le four à défilement 9 comporte en outre un tapis roulant qui constitue lesdits moyens 7 de déplacement.

Bien entendu, le four à défilement 9 pourrait comporter plus de deux chambres communiquant avec lui et placées les unes à la suite des autres, si l'on souhaitait déposer plus de deux couches sur ledit substrat.

Le four à défilement 9 et les chambres 5a et 5b sont munis de moyens de chauffage 12, connus dans l'état de la technique, par exemple des résistances électriques, permettant aux chambres et au four à défilement, notamment à la partie 6 de celui-ci comprise entre les deux chambres, d'être maintenus à des températures déterminées.

De plus, le moyen de transfert 6 est rempli d'une atmosphère inerte, par exemple constituée par de l'azote. Pour ce faire, le moyen de transfert 6 est muni de conduits 13 qui permettent l'introduction d'azote dans ledit moyen de transfert. Des chicanes 14 sont disposées à l'intérieur du moyen de transfert 6 de sorte que les couches baignent constamment dans une atmosphère d'azote entre les deux chambres consécutives.

Chaque chambre 5a ou 5b a une forme par exemple parallélèpipédique et comporte latéralement une double paroi 15a ou 15b formant une conduite destinée à la récupération des gaz de réaction et de l'azote qui sont ensuite évacués par des conduits 16 qui débouchent de part et d'autre de chaque chambre et qui sont reliés à des moyens de pompage non représentés. Ces conduits 16 permettent également d'évacuer d'autres gaz susceptibles d'être utilisés dans l'invention comme on la verra par la suite. Chaque chambre 5a ou 5b est reliée par sa partie inférieure au four à défilement 9 et est fermée à sa partie supérieure par un bouchon 17a ou 17b qui est traversé par un thermocouple 18a ou 18b permettant de contrôler la température régnant dans la chambre correspondante 5a ou 5b, et qui est également pourvu d'un hublot 19a ou 19b permettant d'observer ce qui se passe dans ladite chambre 5a ou 5b.

Les moyens 8a et 8b permettant de déposer respectivement les couches 2 et 4 sont par exemple des moyens de pulvérisation ultrasonore constitués tous deux de la même façon. On rappelle que le procédé de pulvérisation ultrasonore est connu dans l'état de la technique sous le nom de «PYROSOL» et a fait l'objet notamment du brevet français 2110 622 déposé le 25 octobre 1970 au nom du Commissariat à l'Energie Atomique. Les moyens 8a ou 8b de pulvérisation comportent une buse 20a ou 20b constituée par un tube fermé à ses deux extrémités et disposé horizontalement à l'intérieur de la chambre 5a ou 5b correspondante, vers le sommet de celle-ci et perpendiculairement à la direction de déplacement du tapis roulant 7. Ce tube est percé d'une pluralité de trous 21 (figure 2) alignés le long dudit tube, au sommet de ce dernier. Un générateur ultrasonore non représenté produit un aérosol transporté par un gaz vecteur dans la buse 20a ou 20b pourvue de la rangée de trous 21 placés le long d'une génératrice de la buse 20a ou 20b. Cet aérosol est introduit dans la buse 20a ou 20b par une canalisation 24 et sort par les trous 21.

Sur les figures 1 et 2, on voit en outre que les moyens 8a ou 8b de pulvérisation sont en partie entourés par un écran thermique 27a ou 27b.

Dans un exemple de réalisation donné à titre indicatif et non limitatif, de l'acétylacétonate d'indium est dissous dans de l'acétylacétonate d'indium est dissous dans de l'acétylacétone de manière à donner une solution 0,1 N. Cette solution est transformée en aérosol grâce à un générateur ultrasonore (de fréquence 800 kHz). Cet aérosol est dirigé par un courant d'air (présentant un débit d'environ 10 litres par minute) dans la buse 20a de la chambre 5a. La température de dépôt est de l'ordre de 500 ° C. La solution d'acétylacétonate d'indium utilisée est dopée avec de l'étain de sorte que le rapport Sn/In soit égal à 2,5 atomes %. D'autre part, une solution de tétrachlorure d'étain à 0,1 N dans le méthanol est transformée en aérosol comme ci-dessus au moyen d'un générateur ultrasonore (de fréquence 800 kHz). Cet aérosol est transporté par un courant d'air (présentant un débit d'environ 10 litres par minute) dans la buse 20b de la chambre 5b. La température opérationnelle est ici de l'ordre de 450 °C. La solution de tétrachlorure d'étain utilisée est dopée par le fluor de sorte que le rapport F/Sn soit égal à 5 atomes %. La vitesse du tapis roulant 7 est, dans cet exemple, de l'ordre de 1 cm par minute.

L'élaboration des couches composites s'effectue de la façon suivante, en se référant à nouveau à la figure 1: le substrat 3 est introduit dans le four à défilement 9 par l'entrée 10 de celui-ci, amené par le tapis roulant 7 jusque dans la première chambre 5a, dans laquelle il va être revêtu de la première couche 2 puis transporté, toujours par le tapis roulant 7, jusqu'à la seconde chambre 5b par la partie 6 du four à défilement 9, intermédiaire entre les deux chambres, la première couche 2 étant maintenue dans ce cas, à une température voisine de la température à laquelle elle avait été élaborée (soit 500 °C environ), jusqu'au moment du dépôt de la seconde couche 4 effectué à environ 450 °C. Le substrat 3 muni de la première couche 2 est alors recouvert de la seconde couche 4 lors du défilement dans la seconde chambre 5b puis évacué par le tapis roulant 7 vers la sortie 11 où il est récupéré, le refroidissement des couches composites obtenues pouvant alors s'effectuer à l'air, jusqu'à la température ambiante. En effet, la seconde couche joue la rôle de couche protectrice de la première couche et évite l'oxydation de cette première couche qui pourrait se produire lors dudit refroidissement.

Les épaisseurs respectives des couches sont déterminées par les quantités des produits respectivement pulvérisés pour obtenir lesdites couches dans chacune des deux chambres et par la vitesse de défilement du tapis roulant 7.

Bien entendu, au lieu de moyens 8a et 8b de pulvérisation ultrasonore, on pourrait utiliser des moyens de pulvérisation pneumatique, connus dans l'état de la technique.

A titre d'exemple, dans les conditions décrites précédemment de pulvérisation d'acétylacétonate d'indium et de tétrachlorure d'étain, on a obtenu des couches composites présentant les caractéristiques suivantes:

Une couche d'oxyde d'indium dopé à l'étain, de 0,2 µm d'épaisseur, déposée sur un substrat en verre, présente une résistance carrée de l'ordre de 25 Q (résistance d'une portion carrée de couche de côté quelconque pour un courant circulant entre les deux côtés opposés de ce carré) et une résistivité de l'ordre de 5 · 10⁻⁴ Ω · cm. En déposant, selon l'invention une couche d'oxyde d'étain dopé au fluor, de 0,2 µm d'épaisseur, sur la couche précédente, on obtient des couches composites qui présentent une résistance carrée globale de l'ordre de 7,5 Q, donc une résistivité globale de l'ordre de 3,0 Ω · cm. En prenant pour résistivité de la couche d'oxyde d'étain dopé au fluor la valeur de 6.1 10-⁴ O. cm, couramment obtenue, il apparaît pour la couche d'oxyde d'indium dopé à l'étain la valeur de 2 · 10⁻⁴ Q.cm. En effet, dans le premier cas, la couche d'oxyde d'indium dopé à l'étain s'oxyde lorsqu'elle est refroidie à l'air après son dépôt et sa résistivité augmente, par suite d'une réduction de l'écart à la stoechiométrie. Au contraire, dans le second cas, la couche d'oxyde d'étain dopée au fluor empêche cette oxydation à l'air et la résistivité de la couche protégée reste faible.

La présente invention présente donc des avantages sur les méthodes connues d'élaboration de couches composites car elle permet d'assurer la protection des matériaux recouverts contre toute dégradation: par exemple la couche d'oxyde d'étain déposée sur la couche d'oxyde d'indium protège cette dernière de toute oxydation. L'invention permet également de conserver de façon permanente certaines propriétés physiques grâce à ladite protection: par exemple, grâce à la couche d'oxyde d'étain, la résistivité de la couche d'oxyde d'indium est maintenue constante et faible. Enfin, la superposition des couches permet la création d'une interface qui peut être imposée par la technologie: par exemple, dans le domaine de certaines cellules d'affichage numérique à milieu liquide, il est nécessaire de déposer la couche d'oxyde d'étain au-dessus de la couche d'oxyde d'indium.

Les produits obtenus peuvent recevoir de nombreuses applications: cellules d'affichage, pièces transparentes chauffantes, isolation des vitres (réflexion du rayonnement infra-rouge).

## Revendications

1. Procédé d'élaboration de couches composites conductrices, constituées d'une première couche (2) et d'une seconde couche (4), élaborées à partir de composés chimiques, les couches étant superposées, ce procédé consistant à déposer la première couche (2) sur un substrat (3) puis la seconde couche (4) sur la première couche (2), la première couche (2) étant faite d'oxyde d'indium dopé à l'étain, la seconde couche (4) étant faite d'oxyde d'étain dopé avec l'un des deux éléments fluor ou antimoine, les dépôts des couches étant effectués par pulvérisation chimique réactive, à des températures déterminées par les composés à déposer, procédé caractérisé en ce que la seconde couche est déposé immédiatement après la première et en ce qu'une atmosphère chimiquement inerte et une température voisine de la température d'élaboration de la première couche sont maintenues entre chaque dépôt, de façon que la première couche ait une résistivité électrique finale au plus égale à 2,5.10-4 ohm cm.

2. Procédé selon la revendication 1, caractérisé en ce que ladite pulvérisation chimique réactive est une pulvérisation ultrasonore.

3. Procédé selon la revendication 1, caractérisé en ce que ladite pulvérisation chimique réactive est une pulvérisation pneumatique.

## Patentansprüche

1. Verfahren für die Bildung von leitenden Verbundschichten, bestehend aus einer ersten Schicht (2) und einer zweiten Schicht (4), welche aus chemischen Verbindungen gebildet und übereinander angeordnet sind, wobei das Verfahren darin besteht, daß die erste Schicht (2) auf einer Unterlage (3) deponiert und anschließend die zweite Schicht (4) auf der ersten Schicht (2) deponiert wird, die erste Schicht (2) aus mit Zinn dotiertem Indiumoxid gebildet wird, die zweite Schicht (4) aus mit einem der Elemente Fluor oder Antimon dotiertem Zinnoxid gebildet wird, der Auftrag der Schichten jeweils durch reaktive chemische Zerstäubung bei durch die zu deponierenden Verbindungen bestimmten Temperaturen erfolgt, und wobei das Verfahren dadurch gekennzeichnet ist, daß die zweite Schicht unmittelbar nach der ersten Schicht deponiert wird und daß zwischen den beiden Aufträgen eine chemisch inerte Atmosphäre und eine nahe der bei der Bildung der ersten Schicht angewendeten Temperatur liegende Temperatur aufrecht erhalten werden, so daß die erste Schicht einen endgültigen elektrischen Widerstandswert von höchstens 2,5-10-4 Ohm/cm hat.

2. Verfahren nach Anspruch 1, dadurch gekennzeichnet, daß die reaktive chemische Zerstäubung eine Ultraschallzerstäubung ist.

3. Verfahren nach Anspruch 1, dadurch gekennzeichnet, daß die reaktive chemische Zerstäubung eine pneumatische Zerstäubung ist.

## Claims

1. Process for producing composite conductive layers, constituted by a first layer (2) and a second layer (4), produced from chemical compounds, the layers being superimposed, the process consisting of depositing the first layer (2) on a substrate (3) and then the second layer (4) on the first layer (2), the first layer (2) being formed from tin-doped indium oxide and the second layer (4) from tin-oxide doped with one of the two elements fluorine or antimony, the layers being deposited by reactive chemical spraying at temperatures determined by the compounds to be deposited, characterized in that the second layer is deposited immediately after the first and in that a chemically inert atmosphere and a temperature close to the temperature for producing the first layer are maintained between each deposition, so that the first layer has a final electrical resistivity at the most equal to 2.5-10-⁴ f2. cm.

2. Process according to claim 1, characterized in that said reactive chemical spraying is ultrasonic spraying.

3. Process according to claim 1, characterized in that said chemical reactive spraying is pneumatic spraying.
